# EUROPÄISCHE PATENTSCHRIFT

(11) **EP 0 255 154 B1**
(45) Veröffentlichungstag und Bekanntmachung des Hinweises auf die Patenterteilung: **17.04.1991**
(21) Anmeldenummer: 87201059.0
(22) Anmeldetag: 05.06.1987
(51) Int. Cl.: C21B 13/08

(54) **Verfahren zur Direktreduktion von eisenoxidhaltigen Materialien im Drehrohrofen**
Process for the reduction of iron-containing ores in a rotary furnace
Procédé pour la réduction de minerais contenant du fer dans un four rotatif

(30) Priorität: 21.06.1986 DE 3620842
(43) Veröffentlichungstag der Anmeldung: 03.02.1988
(73) Patentinhaber: METALLGESELLSCHAFT AG, 60015 Frankfurt (DE)
(72) Erfinder: Elsenheimer, Gerd, D-6000 Frankfurt am Main (DE); Schnabel, Wolfram, D., D-4156 Willich 3 (DE)
(74) Vertreter: Rieger, Harald, Dr.

(56) Entgegenhaltungen:
- AU-A- 540 463
- DE-A- 3 332 556
- US-A- 2 709 650
- US-A- 3 097 090
- US-A- 3 890 138
- US-A- 4 375 883
- US-A- 4 378 244

## Beschreibung

Die Erfindung betrifft ein Verfahren zur Direktreduktion von eisenoxidhaltigen Materialien zu Eisenschwamm in einem Drehrohrofen, wobei die Beschickung im Gegenstrom zur Gasatmosphäre durch den Drehrohrofen geleitet wird, festes kohlenstoffhaltiges Reduktionsmittel mit hohem Gehalt an flüchtigen Bestandteilen in eine gröbere und eine feinere Fraktion getrennt und zu einem Teil, in das Beschickungsende des Drehrohrofens chargiert wird, sowie zum auderen Teil durch das Austragsende des Drehrohrofens eingeblasen und über einem Teil der Ofenlänge auf die Beschickung verteilt wird und sauerstoffhaltige Gase an mehreren Stellen durch den Mantel in den Drehrohrofen eingeführt werden.

Die Zone des Drehrohrofens vor dem Austragsende des Ofens ist besonders empfindlich gegenüber Temperaturschwankungen und Verarmung an Kohlenstoff im Materialbett. Dadurch können Schwankungen des Metallisierungsgrades, Bildung von Ansätzen im Ofen sowie erhöhter Wärmeverbrauch eintreten.

Es sind verschiedene Vorschläge bekannt, einen Teil des festen, kohlenstoffhaltigen Reduktionsmittels vom Austragsende des Drehrohrofens pneumatisch einzublasen und auf der Beschickung über einen Teil der Ofenlänge zu verteilen.

Aus der US-PS 981 280 ist es bekannt, pulverförmige, bituminöse Kohle mittels Luft durch eine erste Einblasvorrichtung einzublasen, wobei diese Einblasvorrichtung wie ein Staubkohlenbrenner wirkt. Durch eine zweite Einblasvorrichtung wird stückige Kohle mit einer Korngröße bis zu etwa 25 mm eingeblasen und auf der Beschickung verteilt.

Aus der US-PS 3 505 060 ist es bekannt, durch eine erste Einblasvorrichtung Kohle mit hohem Anteil an flüchtigen Bestandteilen in einer Korngröße von 0 bis 10 mm einzublasen und durch eine zweite Einblasvorrichtung Kohle in einer Korngröße von 10 bis 20 mm einzublasen.

Aus der US-PS 4 378 244 ist es bekannt, 15 bis 35% der gesamten Kohle vom Austragsende durch zwei Einblasvorrichtungen in einer Korngröße von 0 bis 12,5 mm einzublasen und über mindestens 50 % der Ofenlänge zu verteilen. Der Rest der Kohle in einer Korngröße von bis zu etwa 50 mm wird in das Beschickungsende chargiert.

Aus der CA-PS 872 728 ist es bekannt, Kohle mit einer Korngröße bis zu 6 mm in das Austragsende mit einer Einblasvorrichtung einzublasen und die restliche Kohle in das Beschickungsende aufzugeben, wobei jedoch die Korngröße unter 1 mm ebenfalls vom Austragsende eingeblasen wird.

Aus der IN-PS 142 368 ist es bekannt, die gesamte Kohle bei einem Siebschnitt von 6 mm zu trennen, die grobe Fraktion in das Beschickungsende zu chargieren und die feine Fraktion in das Austragsende einzublasen, wobei die eingeblasene feine Fraktion 40 bis 70 % der gesamten Menge beträgt und durch eine oder zwei Einblasvorrichtungen eingeblasen wird.

Aus der DE-OS 33 32 556 ist es bekannt, daß 60 - 100 % der eingesetzten frischen Kohle vom Austragsende eingeblasen werden und daß die eingeblasene kohle höchstens 20 % des unter 4 mm Korngröße liegenden Feinanteils der gesamten frischen Kohle enthalten darf. Zum Einblasen sind zwei Einblasvorrichtungen vorgesehen. Mit einer Einblasvorrichtung wird ein Teil der unabgesiebten Kohle eingeblasen, die den erlaubten Anteil mit einer Korngröße unter 4 mm enthält, und über höchstens 20 % der Ofenlänge verteilt. Mit einer zweiten Einblasvorrichtung wird abgesiebte Kohle eingeblasen, deren Korngröße über 4 mm liegt. Diese Kohle wird ab 20 % der Ofenlänge über bis zu 70 % der Ofenlänge verteilt.

Mit diesen Verfahren kann die Schlußzone des Drehrohrofens jedoch nicht ständig auf optimalen Betriebsbedingungen gehalten werden.

Der Erfindung liegt die Aufgabe zugrunde, in der Schlußzone des Drehrohrofens ständig optimale Betriebsbedingungen durch weitgehende Konstanthaltung der Temperatur und des Kohlenstoffgehaltes in der Beschickung einzuhalten.

Die Lösung dieser Aufgabe erfolgt erfindungsgemäß dadurch, daß der bis zu 50 % der gesamten Reduktionsmittelzugabe betragende Anteil des festen Reduktionsmittels, welcher mit einer Einblasvorrichtung in das Austragsende des Drehrohrofens eingeblasen wird, eine Mischung aus 10 - 40 % feinerer Fraktion unterhalb 3 - 5 mm Korngröße und 90 - 60 % gröberer Fraktion oberhalb 3 - 5 mm Korngröße ist und auf, gerechnet vom Austragsende, bis zu maximal 50 % der Ofenlänge verteilt wird und das restliche feste, kohlenstoffhaltige Material in das Beschickungsende des Drehrohrofens chargiert wird. Der Gehalt des festen, kohlenstoffhaltigen Reduktionsmittels an brennbaren, flüchtigen Bestandteilen beträgt über 20 %. In das Beschickungsende des Ofens kann auch ein Teil mit geringerem Gehalt an flüchtigen Bestandteilen eingesetzt werden. Die sauerstoffhaltigen Gase, im allgemeinen Luft, werden durch Mantelrohre, deren Austrittsöffnungen in der Längsachse des Ofens liegen, und/oder durch Düsensteine, deren Austrittsöffnungen etwa in der Auskleidung des Ofens liegen, eingeblasen. Vom Austragsende wird zweckmäßigerweise Luft durch das Luftrohr des Zentralbrenners eingeleitet. Der Zentralbrenner wird zur Aufheizung des Ofens bei Inbetriebnahme und Stillständen benutzt, kann aber auch kurzfristig zur Temperaturerhöhung eingeschaltet werden. Die gröbere und die feinere Fraktion kann durch Trennung des gesamten festen Reduktionsmittels oder eines Teilstromes erzeugt werden. Die Trennung erfolgt zweckmäßigerweise auf Vibrationssieben. Die Menge an feinerer und gröberer Fraktion, die nicht für das Einblasen benötigt wird, wird in das Beschickungsende chargiert. In das Beschickungsende wird auch eventuell das Reduktionsmittel chargiert, das nicht dieser Trennung unterworfen wird. Die Ofenlänge, über die das Reduktionsmittel eingeblasen wird, wird vom Austragsende gerechnet. Der Anteil an feinerer Fraktion in der eingeblasenen Mischung wird im oberen Bereich gewählt, wenn der Gehalt des Reduktionsmittels an flüchtigen Bestandteilen relativ gering ist, da dann eine größere Menge an feinkörnigem Reduktionsmittel zur Deckung des Wärmebedarfs verbrannt werden muß. Der Anteil wird in unteren Bereich gewählt, wenn der Gehalt an flüchtigen Bestandteilen relativ hoch ist, da dann mehr wärme durch die Verbrennung der ausgetriebenen flüchtigen Bestandteile gedeckt wird. Der Siebschnitt für die Trennung des Reduktionsmittels wird in Abhängigkeit von der Reaktionsfähigkeit der Kohle, ihrem Gehalt an flüchtigen Bestandteilen und den erforderlichen Betriebsbedingungen im Ofen gewählt. Bei geringen Durchsatzleistungen des Drehrohrofens liegt der prozentuale Anteil des eingeblasenen kohlenstoffhaltigen Materials an der gesamten eingesetzten Menge im oberen Bereich.

Die Trennung des festen kohlenstoffhaltigen Materials in eine gröbere und eine feinere Fraktion erfolgt durch eine Siebung mit einer bestimmten Siebgröße im Bereich von 3- 5 mm.

Eine vorzugsweise Ausgestaltung besteht darin, daß die Mischung des eingeblasenen kohlenstoffhaltigen Materials aus 15 - 30 % feinerer Fraktion und 85 bis 70 % gröberer Fraktion besteht. Dieses Mischungsverhältnis ergibt in den meisten Fällen besonders gute Betriebsbedingungen.

Eine vorzugsweise Ausgestaltung besteht darin, daß die Menge der eingeblasenen Mischung des festen kohlenstoffhaltigen Materials 15 - 30 % des gesamten aufgegebenen kohlenstoffhaltigen Materials beträgt.

Dadurch werden in den meisten Fällen, insbesondere bei hohen Durchsatzleistungen, besonders gute Betriebsbedingungen erzielt.

Eine Ausgestaltung besteht darin, daß die obere Korngröße der eingeblasenen gröberen Fraktion begrenzt wird und das darüberliegende Grobkorn abgetrennt und in das Beschickungsende des Drehrohrofens chargiert wird. Die Abtrennung des Grobkorns kann vor der Trennung in die feinere und gröbere Fraktion erfolgen oder nach der Trennung aus der gröberen Fraktion. Dadurch werden grobe Kohlepartikel nicht mit der gröberen Fraktion eingeblasen, wodurch der Gehalt des Austragsmaterials an überschüssigem Kohlenstoff verringert werden und die Betriebsbedingungen im Ofen vergleichmäßigt werden können. Diese Abtrennung wird insbesondere dann durchgeführt, wenn das Reduktionsmittel größere und wechselnde Anteile an grobem Korn enthält.

Eine vorzugsweise Ausgestaltung besteht darin, daß die obere Korngröße der eingeblasenen gröberen Fraktion auf 10 bis 15 mm begrenzt wird. Diese Begrenzung ergibt sehr gute Betriebsbedingungen im Drehrohrofen.

Eine vorzugsweise Ausgestaltung besteht darin, daß nach der Trennung die feinere Fraktion in einen Behälter und die gröbere Fraktion in einen anderen Behälter geleitet werden, aus den Behältern die entsprechenden Mengen an feinerer und gröberer Fraktion abgezogen, gemischt und in das Austragsende eingeblasen werden, die überschüssigen Mengen der feineren und gröberen Fraktion aus den Behältern separat abfließen und in das Eintragsende des Drehrohrofens chargiert werden. Unter dem Ausdruck "Behälter" sind Schurren, Bunker und dergl. zu verstehen. Am unteren Ende der Behälter sind Austragsvorrichtungen angeordnet, die eine dosierte Entnahme ermöglichen und die gewünschte Menge an feinerer und gröberer Fraktion aus den jeweiligen Behältern steuern. Die überschüssige Menge an feinerer und gröberer Fraktion fließt aus dem oberen Teil der Behälter ab und wird in das Eintragsende des Ofens chargiert. Vor dem Einblasen in das Austragsende und dem Chargieren in das Eintragsende werden die Ströme der Fraktionen in Bunker geleitet und dann dosiert aus diesen abgezogen. Dadurch kann mit sehr geringem Aufwand die erwünschte Mischung von gröberer und feinerer Fraktion für das Einblasen unabhängig von Schwankungen in der Kornzusammensetzung der angelieferten Kohle erreicht werden.

Die Erfindung wird anhand von Beispielen näher erläutert.

Der Drehrohrofen hatte einen Durchmesser von 4,8 m und eine Länge von 80 m. Er war mit 8 Mantelrohren und 3 Systemen von Düsensteinen ausgerüstet. Durch die Mantelrohre und Düsensteine wurde Luft in den freien Ofenraum geblasen und durch die Düsensteine auch in die Beschickung. Am Austragsende des Ofens waren eine Kohleneinblasvorrichtung und ein Zentralbrenner angeordnet.

Folgende Rohstoff wurden eingesetzt:

### Beispiel 1

Es wurden 12,5 t/h Kohle in das Beschickungsende des Drehrohrofens chargiert und 5 t/h vom Austragsende bis zu einer Länge von 25 m, gerechnet vom Austragsende, eingeblasen.

Durch starke Schwankungen des Anteiles der eingeblasenen Kohle mit einer Korngröße unter 5 mm traten sehr unterschiedliche Temperaturverhältnisse im Auslaufbereich des Ofens ein. Bei hohem Anteil stiegen die Temperaturen stark an, verursacht durch starke Verbrennung im freien Ofenraum. Gleichzeitig kam es zu einer Kohlenstoffverarmung im Materialbett, da sich die in das Bett abgeworfene Menge an Grobkorn verringerte, so daß sich trotz hoher Temperatur in diesen Ofenteil eine niedrigere Metallisierung ergab. Durch die hohe Temperatur kam es zu lokalen Überhitzungen und zur vermehrten Bildung von Überkorn.

### Produkt:

### Beispiel 2

Es wurde wie im Beispiel 1 gearbeitet, jedoch wurde Kohle bei einem Siebschnitt von 5 mm in eine grobe Fraktion von 5 - 15 mm und eine feine Fraktion von 0 - 5 mm getrennt, in zwei Bunkern getrennt gelagert, mittels Dosierbandwaagen im konstanten Verhältnis aus den Bunkern abgezogen und wieder vermischt durch die Einblasvorrichtung in den Ofen eingeblasen.

Von den 5 t/h, die vom Austragsende eingeblasen wurden, lagen 1,2 t/h in einer Korngröße von 0 - 5 mm und 3,8 t/h in einer Korngröße von 5 - 15 mm vor.

Die Temperatur der Ofenatmosphäre im letzten Teil des Drehrohrofens konnte konstant auf etwa 1090° C gehalten werden.

Produkt:

Die Vorteile der Erfindung bestehen darin, daß in der Schlußzone des Drehrohrofens vor dem Austragsende sehr konstante Ofenbedingungen eingehalten werden können. Durch die Trennung des Reduktionsmittels und Vermischung einer konstanten Menge der gröberen und feineren Fraktion kann auch bei den üblicherweise ständig schwankenden Feinanteilen der angelieferten Kohle ein genau dosiertes und konstantes Verhältnis von gröberer zu feinerer Fraktion eingestellt und eingehalten werden. Dadurch wird einerseits die Temperatur und andererseits der Kohlenstof fgehalt in der Beschickung weitgehend konstantgehalten und kann, falls erforderlich, schnell und geregelt verändert werden. Das Verhältnis kann so eingestellt und konstantgehalten werden, daß - in Verbindung mit der Verwendung nur einer Einblasvorrichtung - durch die schnelle Verbrennung der feinkörnigen Kohle im Fluge eine konstante Temperatur und ein rapider und konstanter Verbrauch des Sauerstoffs der Trägerluft erzielt wird und dadurch die Verbrennung der gröberen Kohle während des Fluges geringgehalten wird. Dadurch wird auch eine konstante Menge an Kohlenstoff in das Beschickungsbett gebracht.

## Patentansprüche

1. Verfahren zur Direktreduktion von eisenoxidhaltigen Materialien zu Eisenschwamm in einem Drehrohrofen, wobei die Beschickung im Gegenstrom zur Gasatmosphäre durch den Drehrohrofen geleitet wird, festes kohlenstoffhaltiges Reduktionsmittel mit hohem Gehalt an flüchtigen Bestandteilen im eine größere und eine feinere Fraction getrennt und zu einem Teil, in das Beschickungsende des Drehrohrofens chargiert, sowie zum anderen Teil durch das Austragsende des Drehrohrofens eingeblasen und über einen Teil der Ofenlänge auf die Beschickung verteilt wird und sauerstoffhaltige Gase an mehreren Stellen durch den Mantel in den Drehrohrofen eingeführt werden, dadurch gekennzeichnet, daß der bis zu 50 % der gesamten Reduktionsmittelzugabe betragende Anteil des festen Reduktionsmittels, welcher mit einer Einblasvorrichtung in das Austragsende des Drehrohrofens eingeblasen wird, eine Mischung aus 10 - 40 % feinerer Fraktion unterhalb 3 - 5 mm Korngröße und 90 - 60 % gröberer Fraktion oberhalb 3 - 5 mm Korngröße ist und auf, gerechnet vom Austragsende, bis zu maximal 50 % der Ofenlänge verteilt wird und das restliche feste, kohlenstoffhaltige Material in das Beschickungsende des Drehrohrofens chargiert wird.

2. Verfahren nach Anspruch 1 , dadurch gekennzeichnet, daß die Mischung des eingeblasenen kohlenstoffhaltigen Materials aus 15 - 30 % feinerer Fraktion und 85 bis 70 % gröberer Fraktion besteht.

3. Verfahren nach Anspruch 1 oder 2, dadurch gekennzeichnet, daß die Menge der eingeblasenen Mischung des festen kohlenstoffhaltigen Materials 15 - 30 % des gesamten aufgegebenen kohlenstoffhaltigen Materials beträgt.

4. Verfahren nach einem der Ansprüche 1 bis 3, dadurch gekennzeichnet, daß die obere Korngröße der eingeblasenen gröberen Fraktion begrenzt wird und das darüberliegende Grobkorn abgetrennt und in das Beschickungsende des Drehrohrofens chargiert wird.

5. Verfahren nach Anspruch 4, dadurch gekennzeichnet, daß die obere Korngröße der eingeblasenen gröberen Fraktion auf 10 bis 15 mm begrenzt wird.

6. Verfahren nach einem der Ansprüche 1 bis 5, dadurch gekennzeichnet, daß nach der Trennung die feinere Fraktion in einen Behälter und die gröbere Fraktion in einen anderen Behälter geleitet werden, aus den Behältern die entsprechenden Mengen an feinerer und gröberer Fraktion abgezogen, gemischt und in das Austragsende eingeblasen werden, die überschüssigen Mengen der feineren und gröberen Fraktion aus den Behältern separat abfließen und in das Eintragsende des Drehrohrofens chargiert werden.

## Claims

1. A process for a direct reduction of iron oxide containing materials to form sponge iron in a rotary kiln, wherein the charge is moved through the rotary kiln countercurrently to the gas atmosphere, solid carbonaceous reducing agent having a high content of volatile constituents is separated into a coarser and a finer fraction and is partly charged into the rotary kiln at its charging end, the other part is blown into the rotary kiln at its discharge end and is distributed over the charge in part of the length of the kiln, and oxygen-containg gases are introduced into the rotary kiln through its shell at a plurality of locations, characterized in that the portion of the reducing agent which is blown through a single blowing device into the discharge end of the rotary kiln amounts to up to 50 % of the total feed rate of the reducing agent and consists of a mixture in an amount of 10 to 40 % of the finer fraction below 3 - 5 mm and in an amount of 90 to 60 % of the coarser fraction over 3 - 5 mm, the blown mixture is distributed over up to 50 % of the length of the kiln measured from the discharge end, and the remaining solid carbonaceous material is charged into the rotary kiln at its charging end.

2. A process according to claim 1, characterized in that the blown mixture of carbonaceous materials consists in an amount of 15 to 30 % of the finer fraction and in an amount of 85 to 70 % of the coarser fraction.

3. A process according to claims 1 or 2, characterized in that the mixture of solid carbonaceous materials is blown at a rate of 15 to 30 % of the total feed rate of carbonaceous material.

4. A process according to any of claims 1 to 3, characterized in that the particle size of the coarser fraction which is blown is maintained below an upper limit and the coarses having a particle size above said limit are separated and charged into the rotary kiln at its charging end.

5. A process according to claim 4, characterized in that the particle size of the blown coarser fraction is maintained below an upper limit between 10 and 15 mm.

6. A process according to any of claims 1 to 5, characterized in that the finer and coarser fractions which have been separated are supplied to respective containers, the finer and coarser fractions are withdrawn from the containers at the required rates and are mixed, the resulting mixture is blown into the rotary kiln at its discharge end, and surplus quantities of the finer and coarser fractions are caused to overflow separately from the containers and are charged into the rotary kiln at its charging end.

## Revendications

1. Procédé de réduction directe de matériau contenant de l'oxyde de fer en éponge de fer dans un four tubulaire rotatif, en envoyant le chargement dans le four tubulaire rotatif à contre-courant de l'atmosphère gazeuse, en chargeant un agent réducteur solide contenant du carbone et ayant une grande teneur en constituants volatils séparés en une fraction grossière et en une fraction fine pour une part par l'extrémité de chargement du four tubulaire rotatif, ainsi qu'en l'insufflant pour une autre part par l'extrémité de déchargement du four tubulaire rotatif et en le répartissant sur le chargement sur une partie de la longueur du four, et en envoyant des gaz contenant de l'oxygène dans le four tubulaire rotatif en passant à travers plusieurs endroits de sa surface latérale, caractérisé en ce que la proportion de l'agent réducteur solide, qui représente jusqu'à 50 % de l'addition totale de l'agent réducteur et qui est insufflée par un dispositif d'insufflation à l'extrémité de déchargement du four tubulaire rotatif, est un mélange de 10 à 40 % d'une fraction fine d'une granulométrie inférieure à 3 à 5 mm et de 90 à 60 % d'une fraction grossière d'une granulométrie supérieure à 3 à 5 mm et est répartie, calculé à partir de l'extrémité de déchargement, jusqu'à 50 % au maximum de la longueur du four et le matériau solide restant contenant du carbone est chargé à l'extrémité de chargement du four tubulaire rotatif.

2. Procédé selon la revendication 1, caractérisé en ce que le mélange du matériau insufflé contenant du carbone est constitué de 15 à 30 % de fraction fine et de 85 à 70 % de fraction grossière.

3. Procédé selon la revendication 1 ou 2, caractérisé en ce que la quantité de mélange insufflé du matériau solide contenant du carbone représente de 15 à 30 % de tout le matériau contenant du carbone qui est chargé.

4. Procédé selon l'une des revendications 1 à 3, caractérisé en ce que la granulométrie supérieure de la fraction grossière insufflée est limitée et le grain grossier se trouvant au-dessus est séparé et est chargé à l'extrémité de chargement du four tubulaire rotatif.

5. Procédé selon la revendication 4, caractérisé en ce que la granulométrie supérieure de la fraction grossière qui est insufflée est limitée entre 10 et 15 mm.

6. Procédé selon l'une des revendications 1 à 5, caractérisé en ce qu'après la séparation la fraction fine est envoyée dans une cuve et la fraction grossière dans une autre cuve, les quantités adéquates de fraction fine et de fraction grossière sont soutirées des cuves, sont mélangées et sont insufflées à l'extrémité de déchargement, les quantités en excès de fractions fine et grossière sont évacuées séparément des cuves et sont chargées à l'extrémité de chargement du four tubulaire rotatif.
